# EUROPÄISCHE PATENTSCHRIFT

(11) **EP 0 275 827 B1**
(45) Veröffentlichungstag und Bekanntmachung des Hinweises auf die Patenterteilung: **09.01.1991**
(21) Anmeldenummer: 87810740.8
(22) Anmeldetag: 11.12.1987
(51) Int. Cl.: F01N 3/02, B01D 39/20, B01D 46/10

(54) **Filter zur Reinigung der Abgase von Dieselmotoren**
Filter for cleaning the exhaust gases from diesel engines
Filtre pour purifier les gaz d'échappement de moteurs diesel

(30) Priorität: 23.12.1986 CH 5123/86
(43) Veröffentlichungstag der Anmeldung: 27.07.1988
(73) Patentinhaber: ALUSUISSE-LONZA SERVICES AG, 8034 Zürich (CH)
(72) Erfinder: Mizrah, Tiberiu, CH-8200 Schaffhausen (CH); Maurer, Albert, CH-8240 Thayngen (CH); Gauckler, Ludwig, CH-8200 Schaffhausen (CH)

(56) Entgegenhaltungen:
- EP-A- 0 050 340
- US-A- 4 456 457

## Beschreibung

Die vorliegende Erfindung betrifft ein Filter zur Reinigung der Abgase von Dieselmotoren.

Die Russbestandteile der Abgase von Dieselmotoren können grundsätzlich auf zwei Wegen verringert werden: durch Optimierung der Gemischaufbereitung und des Verbrennungsablaufs im Motor und durch Einbau von Filtern in den Abgasstrom. Je nach Ausbildung des Filters werden üblicherweise Russabscheidungsgrade von 50 bis 90% erzielt.

Da das Dieselabgasrussfilter innerhalb kurzer Zeit des Gebrauchs bereits mit Russ verstopft wäre, muss letzterer periodisch verbrannt werden. Die Zeitspanne von einer Regenerierungsphase zur anderen wird als Regenerierungsintervall bezeichnet. Unter bestimmten Bedingungen regeneriert sich das Filter von selbst. Die Russablagerungen werden dabei bei Temperaturen zwischen 550 und 700°C verbrannt. Mit katalytisch beschichteten Filtern kann die Entzündungstemperatur auf ca. 400°C herabgesetzt werden.

Aus der US-PS 4 264 346 ist es bekannt, für obgenannte Zwecke eine offenporige Schaumkeramik als filterwirksames Medium zu verwenden. Als offenporige Schaumkeramik wird dabei ein poröser Keramikkörper mit dreidimensionalem Netzwerk und zellularer Struktur, die eine Vielzahl von durchgehenden Hohlräumen enthält, verstanden. Der meist zylindrische oder aus mehreren Scheiben bestehende Keramikkörper wird derart in den Abgasstrom von Dieselmotoren gebracht, dass die Abgase denselben stirnseitig beaufschlagen und achsparallel oder zwangsgeführt durchströmen. Dabei ist die Russabscheidung im anfänglich durchströmten Teil des Filters am grössten und nimmt mit zunehmender Durchströmung schnell ab. Dies hat zur Folge, dass das Filter im zuerst angeströmten Bereich nach relativ kurzer Zeit seine Russablagerungsaufnahmekapazität erreicht hat und regeneriert werden muss, der restliche Bereich des Filters jedoch noch russaufnahmefähig ist, aber bereits ebenfalls dem Regenerierungsprozess unterworfen wird.

Um die Russaufnahmekapazität des Filters über dem gesamten Querschnitt in Durchströmungsrichtung des Abgases gleichmässiger zu verteilen, wurde bereits vorgeschlagen, den zuerst angeströmten Bereich des Keramikkörpers mit grösseren Hohlräumen zu versehen als den zuletzt angeströmten Bereich, um dadurch zu verhindern, dass das Filter im zuerst angeströmten Bereich vorzeitig verstopft. In der EP-PS 0 050 340 wird eine Abgasfiltereinrichtung beschrieben, die einen derartigen, aus zwei deutlich abgegrenzten Bereichen mit unterschiedlichen Hohlräumen bestehenden Keramikkörper enthält. Der von den Abgasen zuerst angeströmte Bereich soll 6 bis 50 Hohlräume pro 2.54 cm, der nachfolgende Bereich 20 bis 150 Hohlräume pro 2.54 cm aufweisen.

Die US-A-4 456 457 beschreibt eine Abgasreinigungsvorrichtung aus porösem Material, wobei der Abgasstrom zuerst durch eine Zone höherer Zellendichte und dann durch eine Zone niedriger Zellendichte hindurchtreten muss. In der Zone höherer Zellendichte besorgt eine elektrische Beheizung für den Abbrand der abgeschiedenen Kohlenstoffpartikel.

Obwohl durch die vorgenannten Massnahmen die Russablagerungsaufnahmekapazität des Keramikfilters verbessert werden kann, ist dem Problem, die Entzündungstemperatur des abgelagerten Russes herabzusetzen, um die Regenerierungsphase so früh als möglich einzuleiten, keine Beachtung geschenkt worden.

Die Erfinder haben sich daher die Aufgabe gestellt, bei Filtern zur Reinigung der Abgase von Dieselmotoren mit offenporiger Schaumkeramik die Russentzündungstemperatur zu erniedrigen.

Erfindungsgemäss wird die gestellte Aufgabe durch ein Filter gelöst, welches sich nach dem Wortlaut des Anspruchs 1 auszeichnet. Vorteilhafte Weiterbildungen des erfindungsgemässen Gegenstandes sich durch die Merkmale der Ansprüche 2 und 3 gekennzeichnet.

Aufgrund der Tatsache, dass der zuerst vom Abgasstrom angeströmte Bereich der Schaumkeramik bereits teilweise eine dichtere Porenstruktur aufweist, was bedeutet, dass in diesem Bereich die Hohlräume kleiner sind, wird sich im Bereich mit der dichteren Porenstruktur der Russ verstärkt absetzen und lokal zu einem Hitzestau mit wesentlich höheren Temperaturspitzen führen. Diese lokal entstehenden Temperaturspitzen führen wiederum lokal zu einem Abbrand des dortigen Russes und leiten damit durch Flammfortschritt durch das gesamte Schaumkeramikfilter die Regenerierungsphase desselben ein, wobei die Entzündungstemperatur des in Bereichen der Schaumkeramik, die die dichtere Porenstruktur nicht aufweisen, abgelagerten Russes erheblich tiefer liegt als die durch die eingangs genannten Mitteln bewirkte.

Um den Widerstand des Filters, der einen Gegendruck gegenüber dem Abgas erzeugt, nicht wesentlich zu erhöhen, was eine Herabsetzung der Motorleistung und eine Erhöhung des Treibstoffverbrauchs nach sich ziehen würde, hat es sich als notwendig erwiesen, die zuerst vom Abgasstrom beaufschlagte Fläche zu etwa 20 bis 50% mit einem Material mit dichterer Porenstruktur zu versehen.

Bei in Personenkraftwagen eingesetzten Dieselmotoren, die mit Abgasfiltern ausgerüstet sind, sollte der Gegendruck bei maximal 0.2 bar liegen. Es hat sich gezeigt, dass solche Bedingunen erfüllt werden, wenn das erfindungsgemässe Filter aus einer offenporigen Schaumkeramik besteht, die etwa 1 bis 50 Vol.%, vorzugsweise 10 bis 25 Vol.%, Material mit dichterer Porenstruktur aufweist. Für das gröbere Keramikmaterial wird vorteilhafterweise eines mit 30 bis 80 Poren pro 2.54 cm, für das feinere Keramikmaterial eines mit 40 bis 100 Poren pro 2.54 cm gewählt, wobei die Differenz der Anzahl Poren pro 2.54 cm bei den beiden Materialien mindestens 10, vorzugsweise 20, beträgt.

Des weiteren hat es sich als vorteilhaft erwiesen, in an sich bekannter Weise eine Querschnittsfläche der vom Abgasstrom zuerst angeströmten offenen Schaumkeramik von mindestens 200, vorzugsweise 250 cm², vorzulegen.

## Patentansprüche

1. Filter zur Reinigung der Abgase von Dieselmotoren mit einem offenporigen Schaumkeramikkörper, dadurch gekennzeichnet, dass der von dem Abgas zuerst angeströmte Bereich der Schaumkeramik teilweise eine dichtere Porenstruktur als der restliche Bereich aufweist, wobei die zuerst angeströmte Fläche des Schaumkeramikkörpers zu etwa 20 bis 50% eine dichtere Porenstruktur aufweist und dass der Bereich der Schaumkeramik mit einer dichteren Porenstruktur 1 bis 50 Vol.% beträgt.

2. Filter nach Anspruch 1, dadurch gekennzeichnet, dass der Bereich der Schaumkeramik mit einer dichteren Porenstruktur 10 bis 25 Vol.% beträgt.

3. Filter nach einem der Ansprüche 1 und 2, dadurch gekennzeichnet, dass die gröbere Schaumkeramik 30 bis 80 Poren pro 2.54 cm, die feinere Schaumkeramik 40 bis 100 Poren pro 2.54 cm aufweist, wobei die Differenz der Porenzahlen der beiden Schaumkeramiken mindestens 10, vorzugsweise 20, beträgt.

4. Filter nach einem der Ansprüche 1 bis 3, dadurch gekennzeichnet, dass die von den Abgasen zuerst beaufschlagte Querschnittsfläche mindestens 200 cm², vorzugsweise 250 cm², beträgt.

## Revendications

1. Filtre pour l'épuration des gaz d'échappement des moteurs Diesel avec un corps de céramique cellulaire à pores ouverts, caractérisé en ce que le domaine de la céramique cellulaire qui est parcouru en premier lieu par les gaz d'échappement présente en partie une structure poreuse plus dense que le domaine restant, la surface du corps de céramique cellulaire qui est parcourue en premier lieu présentant à raison d'environ 20 à 50% une structure poreuse plus dense, et en ce que le domaine de la céramique cellulaire à structure poreuse plus dense est de 1 à 50% en volume.

2. Filtre selon la revendication 1, caractérisé en ce que le domaine de la céramique cellulaire à structure poreuse plus dense est de 120 à 25% en volume.

3. Filtre selon l'une des revendications 1 et 2, caractérisé en ce que la céramique cellulaire plus grossière présente 30 à 80 pores pour 2,54 cm, la céramique cellulaire plus fine présente 40 à 100 pores pour 2,54 cm, la différence des nombres de pores des deux céramiques cellulaires étant au moins égale à 10, et de préférence égale à 20.

4. Filtre selon l'une des revendications 1 à 3, caractérisé en ce que la surface transversale soumise en premier lieu aux gaz d'échappement est égale à au moins 200 cm², et de préférence à 250 _{cm}2_{.}

## Claims

1. Filter for cleaning the exhaust gases from diesel engines, having an open-pored foamed ceramic body, characterized in that that region of the foamed ceramic against which the exhaust gas flows first has in part a denser pore structure than the remaining region, about 20 to 50% of that surface of the foamed ceramic body against which flow occurs first having a denser pore structure, and in that the region of the foamed ceramic having a denser pore structure amounts to 1 to 50% by vol.

2. Filter according to Claim 1, characterized in that the region of the foamed ceramic having a denser pore structure amounts to 10 to 25% by vol.

3. Filter according to either of Claims 1 and 2, characterized in that the coarser foamed ceramic has 30 to 80 pores per 2.54 cm and the finer foamed ceramic has 40 to 100 pores per 2.54 cm, the difference in the number of pores of the two foamed ceramics amounting to at least 10, preferably 20.

4. Filter according to one of Claims 1 to 3, characterized in that the cross sectional area acted upon first by the exhaust gases amounts to at least 200 cm², preferably 250 cm².
